# EUROPÄISCHE PATENTSCHRIFT

(11) **EP 4 103 758 B1**
(45) Veröffentlichungstag und Bekanntmachung des Hinweises auf die Patenterteilung: **11.12.2024**
(21) Anmeldenummer: 21802223.4
(22) Anmeldetag: 26.10.2021
(51) Int. Cl.: C22C 5/02, A44C 27/00, C22C 1/03

(54) **SCHMUCKKÖRPER**
PIECE OF JEWELRY
PIÈCE DE BIJOUTERIE

(30) Priorität: 09.12.2020 DE 102020132870
(43) Veröffentlichungstag der Anmeldung: 21.12.2022
(73) Patentinhaber: egf - Eduard G.Fidel GmbH, 75179 Pforzheim (DE)
(72) Erfinder: BINDER, Kai-F., 75173 Pforzheim (DE); BAJRAKTARI, Avni, 75180 Pforzheim (DE)
(74) Vertreter: Wacker, Jost Oliver
(86) Internationale Anmeldenummer: PCT/EP2021/079653
(87) Internationale Veröffentlichungsnummer: WO 2022/122242

(56) Entgegenhaltungen:
- CH-A1- 715 203
- JP-A- 2005 082 890
- JP-A- H09 184 033
- YOSHIMITSU OKAZAKI ET AL: "Corrosion Resistance of Dental Alloys in Pseudo-Oral Environment", MATERIALS TRANSACTIONS, vol. 42, no. 2, 1 January 2001 (2001-01-01), JP, pages 350 - 355, XP055599105, ISSN: 1345-9678, DOI: 10.2320/matertrans.42.350

## Beschreibung

Die Erfindung betrifft einen Schmuckkörper, wie ein Schmuckstück, insbesondere ein ringförmiges Schmuckstück, einen Teil eines Schmuckstückes oder ein Halbzeug für die Herstellung eines Schmuckstückes nach dem Oberbegriff des Anspruchs 1, eine Schmuck-Legierung zur Herstellung eines solchen Schmuckkörpers und ein Verfahren zur Herstellung der Schmuck-Legierung. Der Schmuckkörper ist dabei aus einer Goldlegierung mit einem Anteil aus Kupfer hergestellt.

Aus DE60310555T2 ist eine Legierung zur Herstellung von Uhren-, Schmuck- und Juwelierartikeln bekannt, die einen Goldanteil von wenigstens 75 Gew.-% und einen Kupferanteil von wenigstens 14 Gew.-% aufweist. Ferner ist beschrieben, wie bei derartigen Goldlegierungen in Abhängigkeit der Anteile von Kupfer und Silber ein Farbton von rot über rosa nach gelb erzielt werden kann.

Am Schmuckmarkt besteht ein Bedarf an Legierungen, die über die bekannten Farbgoldlegierungen hinaus, insbesondere auch bei der Herstellung von Goldschmuck, neue Farbvarianten ermöglichen und dabei relativ kostengünstig herzustellen sind.

JP2005082890A beschreibt eine Goldlegierung für Accessoires, die einen kräftigen Pinkton bei gleichzeitig guter Verarbeitbarkeit aufweist. Hierzu weist die Legierung neben dem Hauptanteil Gold einen Kupferanteil von 18 bis 20%, einen Silberanteil von 2 bis 5%, einen Palladiumanteil von 1,5 bis 2,5% und einen Zinkanteil von 0,4 bis 0,6% auf. Durch die Legierung wird dabei ein auf Pink basierender Farbton erzeugt.

Die Aufgabe der Erfindung ist es, bei einem gattungsgemäßen Schmuckkörper eine neue Farbgebung zur Verfügung zu stellen und eine gute Verarbeitbarkeit, wie beispielsweise im Stranggussverfahren, zu gewährleisten.

Diese Aufgabe wird durch den Schmuckkörper aus einer kupferhaltigen Goldlegierung mit den Merkmalen des Anspruchs 1 gelöst. Dabei besteht die Goldlegierung aus wenigstens 75,0 bis maximal 75,2 Gew.-% Gold, wenigstens 16,5 bis maximal 17,0 Gew.-% Kupfer, wenigstens 3,1 bis maximal 7,1 Gew.-% Silber, wenigstens 1,2 bis maximal 3,2 Gew.-% Palladium und einem Rest, der wenigstens 0,5 bis maximal 2,5 Gew.-% Zink aufweist, wodurch ein Schmuckkörper mit einem neuartigen Farbton gewonnen wird, der als champagnerfarben bezeichnet werden kann.

In einer besonders vorteilhaften Ausführungsform besteht die Legierung aus wenigstens 75,0 bis maximal 75,2 Gew.-%, insbesondere 75,1 Gew.-%Gold, 16,5 bis 17,0 Gew.-% Kupfer, 3,1 bis 7,1 Gew.-% Silber, 1,2 bis 3,2 Gew.-% Palladium, und einem Rest, der zwischen 0,8 und 1,1 Gew.-% Zink aufweist. Mit einer derartigen Zusammensetzung kann eine besonders intensive Champagnerfarbe erzielt und eine besonders gute Verarbeitbarkeit der Gold-Kupfer-Legierung gewährleistet werden.

Ferner wird die oben genannte Aufgabe durch ein Verfahren gelöst, bei dem der Zinkanteil der Legierung wenigstens teilweise durch das Zusammenschmelzen von Messing mit den übrigen Bestandteilen gewonnen wird. Auf diese Weise kann der Zinkanteil der Schmelze besonders einfach hergestellt werden.

Vorteilhafterweise ist das hierbei eingeschmolzene Messing durch Cu63Zn37-Messing gebildet, wodurch der gewünschte Zinkanteil besonders einfach und in exakter Menge eingeschmolzen werden kann.

Nach Herstellung der entsprechenden Schmelze ist es vorteilhaft, wenn diese von Hand abgegossen wird, um auch kleine beziehungsweise besonders filigrane Schmuckkörper in dem Champagnerton herstellen zu können.

Alternativ oder zusätzlich hierzu kann die Schmelze, insbesondere bei größeren Mengen einem Stranggussverfahren zugeführt werden, um beispielsweise Halbzeuge herstellen zu können, die für die spätere Weiterverarbeitung zu Schmuckstücken dienen können, wie beispielsweise für die Herstellung ganz oder teilweise champagnerfarbener Schmuckringe.

Im Folgenden wird eine bevorzugte Zusammensetzung der Schmelze zur Herstellung der Schmucklegierung und des Schmuckkörpers mit einem besonders strahlenden Champagnerfarbton angegeben:

### Beispiel:

| | |
|---|---|
| 75,1 | Gew.-% Gold, |
| 15,1 | Gew.-% Kupfer, |
| 5,1 | Gew.-% Silber, |
| 2,2 | Gew.-% Palladium |
| 2,5 | Gew.-% CuZn37-Messing |

## Patentansprüche

1. Schmuckkörper aus einer kupferhaltigen Goldlegierung,
**dadurch gekennzeichnet, dass** die Goldlegierung aus
| | |
|---|---|
| 75,0 bis 75,2 | Gew.-% Gold, |
| 16,5 bis 17,0 | Gew.-% Kupfer, |
| 3,1 bis 7,1 | Gew.-% Silber, |
| 1,2 bis 3,2 | Gew.-% Palladium |
und einem Rest besteht, der bezogen auf die Gesamtzusammensetzung 0,5 bis 2,5 Gew.-% Zink aufweist.

2. Schmuckkörper nach Anspruch 1, **dadurch gekennzeichnet, dass** die Goldlegierung aus
| | | |
|---|---|---|
| 75,0 bis 75,2 | Gew.-% | Gold, |
| 16,5 bis 17,0 | Gew.-% | Kupfer, |
| 3,1 bis 7,1 | Gew.-% | Silber, |
| 1,2 bis 3,2 | Gew.-% | Palladium, |
und einem Rest besteht, der bezogen auf die Gesamtzusammensetzung zwischen 0,8 und 1,1 Gew.-% Zink aufweist.

3. Schmuckkörper nach Anspruch 2, **dadurch gekennzeichnet, dass** die Goldlegierung aus
| | | |
|---|---|---|
| 75,1 | Gew.-% | Gold, |
| 16,5 bis 17,0 | Gew.-% | Kupfer, |
| 3,1 bis 7,1 | Gew.-% | Silber, |
| 1,2 bis 3,2 | Gew.-% | Palladium, |
und einem Rest besteht, der bezogen auf die Gesamtzusammensetzung zwischen 0,8 und 1,1 Gew.-% Zink aufweist.

4. Kupferhaltige Goldlegierung nach einem der Ansprüche 1 bis 3 zur Herstellung eines Schmuckkörpers.

5. Verfahren zur Herstellung der kupferhaltigen Goldlegierung nach Anspruch 4, **dadurch gekennzeichnet, dass** der Zinkanteil durch das Zusammenschmelzen von Messing mit den übrigen Bestandteilen gewonnen wird.

6. Herstellungsverfahren nach Anspruch 5, **dadurch gekennzeichnet, dass** das Messing in Form von CuZn37 eingeschmolzen wird.

7. Herstellungsverfahren nach Anspruch 5 oder 6, **dadurch gekennzeichnet, dass** die Schmelze nach ihrer Herstellung von Hand abgegossen wird.

8. Herstellungsverfahren nach Anspruch 5 oder 6, **dadurch gekennzeichnet, dass** die Schmelze nach ihrer Herstellung einem Stranggussverfahren zugeführt wird.

## Claims

1. Piece of jewelry made of a gold alloy containing copper,
**characterised in that** the gold alloy consists of
| | |
|---|---|
| 75.0 to 75.2 | wt.% gold, |
| 16.5 to 17.0 | wt.% copper, |
| 3.1 to 7.1 | wt.% silver, |
| 1.2 to 3.2 | wt.% palladium |
and a residue which has 0.5 to 2.5 wt.% zinc in relation to the total composition.

2. Piece of jewelry according to claim 1, **characterized in that**the gold alloy consists of
| | |
|---|---|
| 75.0 to 75.2 | wt.% gold, |
| 16.5 to 17.0 | wt.% copper, |
| 3.1 to 7.1 | wt.% silver, |
| 1.2 to 3.2 | wt.% palladium |
and a residue which has 0.8 to 1.1 wt.% zinc in relation to the total composition.

3. Piece of jewelry according to claim 2, **characterized in that** the gold alloy consists of
| | |
|---|---|
| 75.1 | wt.% gold, |
| 16.5 to 17.0 | wt.% copper, |
| 3.1 to 7.1 | wt.% silver, |
| 1.2 to 3.2 | wt.% palladium |
and a residue which has 0.8 to 1.1 wt.% zinc in relation to the total composition.

4. Gold alloy containing copper according to any one of claims 1 to 3 for producing a piece of jewelry.

5. Method for producing the gold alloy containing copper according to claim 4, **characterized in that** the proportion of zinc is obtained by melting brass together with the remaining components.

6. Production method according to claim 5, **characterized in that** the brass is melted in the form CuZn37.

7. Production method according to claim 5 or 6, **characterized in that** the melt is poured by hand after being produced.

8. Production method according to claim 5 or 6, **characterized in that** the melt is supplied to a continuous casting method after being produced.

## Revendications

1. Pièce de bijouterie en un alliage d'or contenant du cuivre,
**caractérisée en ce que** l'alliage d'or se compose de
| | |
|---|---|
| 75,0 à 75,2 | % en poids d'or, |
| 16,5 à 17,0 | % en poids de cuivre, |
| 3,1 à 7,1 | % en poids d'argent, |
| 1,2 à 3,2 | % en poids de palladium, |
et d'une partie restante qui présente 0,5 à 2,5 % en poids de zinc par rapport à la composition globale.

2. Pièce de bijouterie selon la revendication 1, **caractérisée en ce que** l'alliage d'or se compose de
| | |
|---|---|
| 75,0 à 75,2 | % en poids d'or, |
| 16,5 à 17,0 | % en poids de cuivre, |
| 3,1 à 7,1 | % en poids d'argent, |
| 1,2 à 3,2 | % en poids de palladium, |
et d'une partie restante qui présente entre 0,8 et 1,1 % en poids de zinc par rapport à la composition globale.

3. Pièce de bijouterie selon la revendication 2, **caractérisée en ce que** l'alliage d'or se compose de
| | |
|---|---|
| 75,1 | % en poids d'or, |
| 16,5 à 17,0 | % en poids de cuivre, |
| 3,1 à 7,1 | % en poids d'argent, |
| 1,2 à 3,2 | % en poids de palladium, |
et d'une partie restante qui présente entre 0,8 et 1,1 % en poids de zinc par rapport à la composition globale.

4. Alliage d'or contenant du cuivre selon l'une quelconque des revendications 1 à 3 pour la fabrication d'une pièce de bijouterie.

5. Procédé de fabrication de l'alliage d'or contenant du cuivre selon la revendication 4, **caractérisé en ce que** la part de zinc est obtenue par la fusion de laiton avec les composants restants.

6. Procédé de fabrication selon la revendication 5, **caractérisé en ce que** le laiton est fondu sous la forme de CuZn37.

7. Procédé de fabrication selon la revendication 5 ou 6, **caractérisé en ce que** la fonte est coulée à la main après sa fabrication.

8. Procédé de fabrication selon la revendication 5 ou 6, **caractérisé en ce que** la fonte est soumise après sa fabrication à un procédé de coulée continue.
